# EUROPÄISCHE PATENTSCHRIFT

(11) **EP 2 130 991 B1**
(45) Veröffentlichungstag und Bekanntmachung des Hinweises auf die Patenterteilung: **30.09.2015**
(21) Anmeldenummer: 09161950.2
(22) Anmeldetag: 04.06.2009
(51) Int. Cl.: E04F 15/02

(54) **Holzwerkstoffplatte, insbesondere für Fußbodenpaneele**
Composite wood board, especially for floor panels
Plaque de matériau dérivé du bois, notamment pour panneaux de sol

(30) Priorität: 05.06.2008 DE 102008027631
(43) Veröffentlichungstag der Anmeldung: 09.12.2009
(73) Patentinhaber: Flooring Technologies Ltd., Pieta PTA 9044 (MT)
(72) Erfinder:
(74) Vertreter: Maikowski & Ninnemann

(56) Entgegenhaltungen:
- EP-A1- 1 262 607
- EP-A1- 1 264 946
- WO-A1-03/087498
- WO-A1-2005/018833
- WO-A1-2006/084513

## Beschreibung

Die Erfindung betrifft ein Verfahren zur Herstellung einer Holzwerkstoffplatte, insbesondere für Fußbodenpaneele, bestehend aus einer Trägerplatte aus einem Holzwerkstoff, wie Span, Sperrholz, OSB, HDF oder MDF, mit einer Oberseite und einer Unterseite.

Fußbodenpaneele als Fußbodenbeläge weisen auf der im verlegten Zustand oberen Fläche ein Dekor und gegebenenfalls eine auf das Dekor angepasste Strukturprägung auf, die einen natürlichen Werkstoff, wie beispielsweise Holz oder Stein imitieren.

Als Basisplattenmaterial dienen HDF-, MDF- oder OSB-Platten, deren Dicken in einem Bereich von 2 bis 20 mm, vorzugsweise 5 bis 12 mm liegen und Rohdichten von etwa 880 kg/m³ +/- 10% aufweisen. Auch Platten mit davon abweichenden Parametern, insbesondere niederen Dichten sind für den Einsatz geeignet.

Die Dekore für die oberen Flächen der Trägerplatten können dabei auf einer Papierlage oder direkt auf die plattenförmige Basis gedruckt vorliegen. Solche Dekore sind beispielsweise Holz- oder Steinimitationen. Auch Fantasiedekore sind möglich. Diese können sich beispielsweise aus Abwandlungen von natürlichen Werkstoffen ergeben.

Bei der Herstellung von Laminatfußböden werden zur Erhöhung der Authentizität neben optisch ansprechenden Dekoren zunehmend Strukturen in die Oberfläche eingeprägt. Dies können einfache Poren bei Holzdekoren sein, aber auch aufwendigere Scraped-Strukturen, die zudem dekorsynchron verlaufen. Zunehmend werden auch Stein- oder Marmorfliesen simuliert, bei denen neben der eigentlichen Oberflächenstruktur auch die dekorsynchrone Prägung der Fugenfüllungslinien von Bedeutung ist.

Fußbodenbeläge werden üblicherweise schwimmend verlegt, wobei eine Verbindung der Paneele untereinander in der Verlegeebene, jedoch nicht mit der darunter befindlichen Bodenlage besteht. Durch Begehen erfolgt eine Anregung des Fußbodens. Es werden hörbare Schallwellen erzeugt. Die Schallwellen sind zum einen in dem Raum hörbar, in dem sich der Fußboden befindet, der so genannte Raum- oder Begehschall. Andererseits wird der Schall in angrenzenden, beispielsweise darunter liegenden Räumen als so genannter Trittschall hörbar.

Zur Verringerung der Schallbelastung sind zwischen der Trägerplatte und der Bodenlage schalldämmende und/oder schalldämpfende Schichten vorgesehen. Als solche Schichten kommen vernetzte PE-Matten mit Dicken von 1,0 mm oder 0,3 bis 3 mm dicke gefüllte Schwerfolien, aber auch geschäumte PE- oder PU-Folien zum Einsatz.

Nachteilig bei diesen Schichten ist, dass derartige Matten nur geringe Veränderungen bei der Wahrnehmung des Schalls besitzen. PE-Matten mit Dicken von 1 mm wie auch geschäumte PE- oder PU-Folien auf harten Bodenbelägen reduzieren die Raumschall-Lautstärke kaum, vielmehr verändern sie nur den Klang. Dabei verschiebt sich der dominierende Frequenzbereich solcher Matten und Folien in höhere Frequenzen und lässt den Boden heller klingen. Harte Bodenbeläge mit Schwerfolien im Dickenbereich von 0,3 bis 3 mm werden ebenfalls nicht leiser. Der dominierende Frequenzbereich liegt jedoch eher im tieferen Frequenzbereich.

EP-A-1262607 offenbart ein gattungsgemäßer Herstellungsverfahren.

Der Erfindung liegt die Aufgabe zugrunde, ein vereinfachtes und damit kostengünstiger Verfahren zur Herstellung von Strukturgeprägten Holzwerkstoffplatten bereitzustellen.

Erfindungsgemäß wird die Aufgabe durch die Merkmale des Anspruches 1 gelöst.

Der mittels dem Verfahren hergestellte Fußbodenbelag weist von unten nach oben gesehen, den folgenden Schichtaufbau auf. Als unterste Schicht wird eine schalldämmende Schicht, in besonderer Ausgestaltung der Erfindung als balance layer wirkend, auf die Trägerplatte aufgetragen, die ein Verziehen der Paneele, das so genannte Schüsseln, verhindert und in besonderer Ausgestaltung gleichzeitig die Verminderung der Tritt- und/oder Raumschallwirkung ermöglicht. Es werden dafür solche Materialien eingesetzt, die für Schalldämpfungen bekannt sind.

Die folgende Trägerplatte aus einem Holzwerkstoff, wie Span, Sperrholz, OSB, HDF oder MDF, trägt auf der Oberseite ein Dekor bestehend aus mindestens einer Kunststoffschicht und einem Dekorpapier. Das Dekorpapier weist eine Strukturprägung auf. Auf das Dekor wird eine versiegelnde Lackschicht, die oberflächennah abriebfeste Partikel, wie Korund enthalten kann, und wiederum in einer anderen besonderen Ausgestaltung eine weitere Strukturprägung besitzt, aufgetragen.

Das auf die Oberfläche der Trägerplatte aufzutragende Dekor besteht aus einem Folienpaket aus wenigstens einer elastischen und thermoplastisch verformbaren Kunststoffschicht und einem Dekorpapier. Das Folienpaket wird durch oberflächiges Ausbringen eines flüssigen Kunststoffes zu einer Schicht mit einer Dicke von 0,2 bis 2,5 mm bei einer Oberflächentemperatur von 130 bis 200 °C und gleichzeitigem Auflegen eines Dekorpapiers auf die Kunststoffschicht und Verbinden beider unter Ausnutzung der in der Kunststoffschicht vorhandenen Wärmeenergie erhalten. Als Kunststoffe kommen EVA, PP, PE, PET, PVC, Acrylate Polyolefine, Polyester und Wachse in Frage. Thermoplastische Polyurethane (TPU) werden jedoch nicht verwendet. Aber auch andere Kunststoffe mit vergleichbaren Eigenschaften sind einsetzbar. Ebenso sind Kombinationen der vorgenannten Kunststoffe einsetzbar. Der zum Einsatz gelangende Kunststoff richtet sich nach den gewünschten Eigenschaften des fertigen Paneels. So sind PVC-Kunststoffe preiswert. EVA-Kunststoffe sind preiswert, elastisch und plastisch, während PP-Kunststoffe elastisch, hart und zäh sind. Acrylat-Kunststoffe sind UV-Licht aushärtend und PET-Kunststoffe sind kostengünstig herstellbar. Wachse weisen plastische Eigenschaften auf.

Die Kunststoffschicht kann auch aus mehreren Schichten aufgebaut sein, wobei nur ein Kunststoff aber auch unterschiedliche Kunststoffe nacheinander übereinander großflächig ausgebracht werden können.

Gemäß der Erfindung wird das Folienpaket mit einer Strukturprägung, vor dem Aufbringen auf die Holzfaserplatte, versehen. Das wird durch eine strukturierte Prägewalze erreicht. Alternativ ist die Verwendung eines Strukturpapiers, das zwischen dem Folienpaket und einer glatten Prägewalze mitgeführt wird und wieder verwendbar ist, möglich. Auch hier werden die plastischen Eigenschaften des noch unter Wärme befindlichen Kunststoffs ausgenutzt und die Strukturierung in den kontinuierlichen Verfahrensablauf eingefügt. Die Strukturprägung weist eine Tiefe größer als 100, vorzugsweise 200 bis 400 ym auf. In einer besonderen Ausgestaltung kann die Strukturprägung synchron zum Dekor verlaufend ausgeführt sein.

Als Trägerplatte für das Folienpaket sind Platten mit einer Länge von 2.800 bis 5.600 mm und einer Breite von 1000 bis 2200 mm bestens geeignet.

Das Folienpaket wird auf die Trägerplatte, beispielsweise unter Verwendung eines wasserlöslichen PU-Klebstoffes aufgebracht. Nach dem Aufbringen des Folienpaketes wird eine das Dekor versiegelnde Lackschicht aufgetragen, wofür beispielsweise strahlenhärtbare Acrylatlacke verwendbar sind. Die Acrylatlacke können durch andere Lacke mit vergleichbaren Eigenschaften ausgetauscht werden.

Zur Erreichung einer hohen Abriebfestigkeit mit Werten von AC1 bis AC5 in Anlehnung an die Normen EN 13329, EN 15468, EN 14978 und einem übermäßigen Verschleiß vorzubeugen, werden wenigstens in oberflächennahen Bereichen der Lackschicht abriebfeste Partikel, beispielsweise Korundkörner eingebettet.

Das Verfahren gemäß der Erfindung weist die Merkmale des Anspruche 1 auf.

Das Auftragen einer Lackschicht kann nach dem Aufkleben des Folienpaketes auf die Holzfaserplatte erfolgen, bevorzugt aber beim Herstellen des Folienpaketes.

Zur Verbesserung der Abriebfestigkeit können vorzugsweise oberflächennah Korundpartikel oder Partikel mit vergleichbaren Eigenschaften in diese Verschleißschutzschicht eingefügt werden.

Werden derart hergestellte Platten zu Fußbodenpaneelen in dem zum Dekor passenden Format zersägt, werden sie mit Profilausfräsungen für Klickverbindungen versehen. Durch das aufgebrachte Folienpaket auf die Trägerplatte lassen sich tief strukturierte Dekore ausbilden. Gleichzeitig wird durch den verwendeten Kunststoff ein wärmeres, weicheres Begehgefühl erzeugt. Im Zusammenhang mit dem Material für die balance layer wird eine geringere Neigung für die Erzeugung eines Raum- und/oder Trittschalls erreicht.

Beim Herstellen des Folienpaketes, also dem direkten Bedrucken der Kunststoffschicht mit einem Dekor oder dem Auflegen eines bedruckten Papiers und Beschichten mit einem Lack werden die sonst beim Aufbringen der einzelnen Schichten auf die Holzfaserplatte sich aufbauenden Spannungen weitgehend abgebaut.

Durch das Folienpaket werden also kaum größere Spannungen in die Trägerplatte eingebracht und damit ein Schüsseln weitgehend vermieden. Eine balance layer ist nicht notwendig. Ebenso lassen sich die Dicken der zum Einsatz gelangenden Trägerplatten minimieren.

Bei der Auftrennung in Paneele wird eine gute Kantendichtheit gegenüber Wasser erreicht, da sich durch das zum Einsatz gelangende Folienpaket elastische Fügekanten ergeben.

Ein weiterer Vorteil ergibt sich beim Einsatz des Folienpaketes dadurch, dass man den verwendeten Kunststoff mit Zusatzstoffen versehen kann, die der Dekorbeschichtung besondere Eigenschaften, z. B. den Strom ableitend verleihen.

## Patentansprüche

1. Verfahren zur Herstellung einer Holzwerkstoffplatte, insbesondere für Fußbodenpaneele, wobei
auf einer Trägerplatte aus Span-, Sperrholz-, OSB-, HDF- oder MDF-Holzwerkstoffen auf der unteren Seite eine schalldämmende Schicht, vorzugsweise mit balance layer-Wirkung, aufgebracht wird, und
auf der oberen Seite ein Folienpaket, das aus wenigstens einer elastischen und thermoplastisch verformbaren Kunststoffschicht, und einem auf einer Seite der Kunststoffschicht aufgelegten Dekorpapier besteht, aufgebracht wird, **dadurch gekennzeichnet, dass**
das Dekorpapier bei Temperaturen von 130 bis 200°C auf die Kunststoffschicht aufgelegt und verbunden wird, und
dass das Verbinden der Kunststoffschicht, wobei thermoplastische Polyurethan ausgenommen sind, mit dem Dekorpapier unter gleichzeitiger Strukturprägung des Folienpakete durch Verwendung einer strukturierten Prägewalze oder durch Verwendung eines Strukturpapiers, das zwischen dem Folienpaket und einer glatten Prägewalze mitgeführt wird, vor dem Aufbringen desselbigen auf die Trägerplatte erfolgt, wobei die Strukturprägung eine Tiefe größer als 100 µm aufweist, und
dass das Folienpaket mit einer Verschleißschutzschicht abgedeckt wird.

2. Verfahren nach Anspruch 1, **dadurch gekennzeichnet, dass** das Folienpaket mehrere elastisch und thermoplastisch verformbare Kunststoffschichten aus den gleichen oder unterschiedlichen Kunststoffen enthält.

3. Verfahren nach Anspruch 1 und 2, **dadurch gekennzeichnet, dass** die Kunststoffschicht/en eine Dicke von 0,2 bis 2,5 mm besitzen.

4. Verfahren nach mindestens einem der vorhergehenden Ansprüche, **dadurch gekennzeichnet, dass** die Verschleißschutzschicht aus einem Lack, vorzugsweise einem durch Strahlen härtbaren Acrylatlack besteht.

5. Verfahren nach mindestens einem der vorhergehenden Ansprüche, **dadurch gekennzeichnet, dass** in die Verschleißschutzschicht oberflächennah abriebfeste Partikel eingelagert werden.

6. Verfahren nach Anspruch 5, **dadurch gekennzeichnet, dass** als abriebfeste Partikel Korundkörner eingebettet werden.

7. Verfahren nach mindestens einem der vorhergehenden Ansprüche, **dadurch gekennzeichnet, dass** die Verschleißschutzschicht auf das Folienpaket vor dem Aufbringen des Folienpaketes auf die Holzfaserplatte aufgetragen wird.

## Claims

1. Method for producing a composite wood board, especially for floor panels, wherein
a sound-damping layer, preferably with a balancing layer effect, is applied to the lower side of a base board of chipboard, plywood, OSB, HDF or MDF composite wood and
an assembly of films consisting of at least one layer of elastic and thermoplastically deformable plastic and a decorative paper placed on one side of the layer of plastic is applied to the upper side, **characterized**
**in that** the decorative paper is placed onto the layer of plastic and bonded at temperatures in a range from 130 to 200°C, and
**in that** the bonding of the layer of plastic, excluding thermoplastic polyurethanes, to the decorative paper takes place while simultaneously carrying out a structured embossing of the assembly of films by using a structured embossing roller or by using a structured paper that is carried along between the assembly of films and a smooth embossing roller before said assembly is applied to the base board, the structured embossing having a depth greater than 100 µm, and
**in that** the assembly of films is covered with a wear-resistant layer.

2. Method according to Claim 1, **characterized in that** the assembly of films includes a number of layers of elastically and thermoplastically deformable plastic comprising the same or different plastics.

3. Method according to Claim 1 or 2, **characterized in that** the layer/layers of plastic has/have a thickness in a range from 0.2 to 2.5 mm.

4. Method according to at least one of the preceding claims, **characterized in that** the wear-resistant layer consists of a paint, preferably a radiation-curable acrylic paint.

5. Method according to at least one of the preceding claims, **characterized in that** abrasion-resistant particles are incorporated near the surface in the wear-resistant layer.

6. Method according to Claim 5, **characterized in that** corundum grains are embedded as abrasion-resistant particles.

7. Method according to at least one of the preceding claims, **characterized in that** the wear-resistant layer is applied to the assembly of films before the application of the assembly of films to the wood-fibre board.

## Revendications

1. Procédé de fabrication d'une plaque de matériau dérivé du bois, en particulier pour panneaux de sol, dans lequel on applique sur une plaque de support en matériau dérivé du bois sous forme de copeaux, de contreplaqué, OSB, HDF ou MDF, sur la face inférieure, une couche insonorisante, de préférence avec un effet de couche d'équilibre,
et on applique sur la face supérieure un paquet de feuilles, qui se compose d'au moins une couche de matière plastique élastique et déformable de façon thermoplastique et d'un papier décoratif déposé sur une face de la couche de matière plastique,
**caractérisé en ce que**
l'on dépose et on assemble le papier décoratif sur la couche de matière plastique à des températures de 130 à 200°C, et **en ce que** l'on effectue l'assemblage de la couche de matière plastique, les polyuréthanes thermoplastiques étant exclus, avec le papier décoratif en réalisant simultanément une structure gaufrée sur le paquet de feuilles en utilisant un rouleau de gaufrage structuré ou en utilisant un papier structuré, qui est entraîné entre le paquet de feuilles et un rouleau de gaufrage lisse, avant l'application de celui-ci sur la plaque de support, la structure gaufrée présentant une profondeur supérieure à 100 µm,
et **en ce que** l'on recouvre le paquet de feuilles d'une couche de protection contre l'usure.

2. Procédé selon la revendication 1, **caractérisé en ce que** le paquet de feuilles contient plusieurs couches de matière plastique déformables de façon élastique et thermoplastique en des matières plastiques identiques ou différentes.

3. Procédé selon la revendication 1 ou 2, **caractérisé en ce que** la/les couche(s) de matière plastique présente(nt) une épaisseur de 0,2 à 2,5 mm.

4. Procédé selon au moins une des revendications précédentes, **caractérisé en ce que** la couche de protection contre l'usure se compose d'une laque, de préférence une laque acrylate durcissable par rayonnement.

5. Procédé selon au moins une des revendications précédentes, **caractérisé en ce que** l'on incorpore des particules résistantes à l'abrasion à proximité de la surface dans la couche de protection contre l'usure.

6. Procédé selon la revendication 5, **caractérisé en ce que** l'on incorpore des grains de corindon comme particules résistantes à l'abrasion.

7. Procédé selon au moins une des revendications précédentes, **caractérisé en ce que** l'on applique la couche de protection contre l'usure sur le paquet de feuilles avant la pose du paquet de feuilles sur la plaque de fibres de bois.
